# EUROPÄISCHE PATENTSCHRIFT

(11) **EP 0 269 138 B1**
(45) Veröffentlichungstag und Bekanntmachung des Hinweises auf die Patenterteilung: **28.11.1990**
(21) Anmeldenummer: 87201890.8
(22) Anmeldetag: 03.10.1987
(51) Int. Cl.: C23C 22/36

(54) **Verfahren zur Erzeugung von Phosphatüberzügen auf Metallen**
Process for producing phosphate coatings on metals
Procédé pour produire des revêtements de phosphate sur des métaux

(30) Priorität: 25.10.1986 DE 3636390
(43) Veröffentlichungstag der Anmeldung: 01.06.1988
(73) Patentinhaber: METALLGESELLSCHAFT AG, 60015 Frankfurt (DE)
(72) Erfinder: Oei, Han Yong, Dr., D-6000 Frankfurt am Main (DE); Siemund, Günter, D-6056 Heusenstamm (DE); Vey, Rudolf, D-6368 Bad Vilbel (DE)
(74) Vertreter: Rieger, Harald, Dr.

(56) Entgegenhaltungen:
- EP-A- 0 036 689
- EP-A- 0 045 110
- DE-A- 3 345 498
- DE-B- 1 144 991
- FR-A- 2 235 203
- FR-A- 2 389 683
- US-A- 3 860 455

## Beschreibung

Die Erfindung betrifft ein Verfahren zur Erzeugung von Phosphatüberzügen auf mindestens teilweise Eisen oder Stahloberflächen aufweisenden Metallen mittels wäßriger Phosphatierungslösungen, die Zink-, Mangan-, P0₄-, Nitrat- und - in eingearbeitetem Zustand - Eisen(11)-ionen enthalten, sowie dessen Anwendung auf die Vorbereitung von Metallen für die anschließende Kaltumformung.

Es ist bekannt, Metalle, insbesondere Eisen und Stahl, mit Mangan und Eisen(II)-haltigen Zinkphosphatlösungen bei Temperaturen von 50 bis 98°C zu phosphatieren. Die hierbei erzeugten Phosphatüberzüge eignen sich für alle in der Phosphatiertechnik bekannten Anwendungsgebiete, z.B. Rostschutz, Haftgrund für Lacke, elektrische Isolation sowie Erleichterung von Gleitvorgängen und der spanlosen Kaltumformung (DE-OS 30 23 479, EP-PS 42 631).

Bei der Anwendung der bekannten Verfahren im Bereich niedriger Temperaturen, z.B. zwischen 30 und 50_{°}C, treten jedoch häufig Schwierigkeiten auf, die sich u.a. in der Ausbildung unvollständig deckender und mit zunehmendem Eisen(11)-Gehalt in der Phosphatierungslösung gröber werdenden Phosphatüberzügen äußern. Durch Anwendung einer aktivierenden Vorspülung, z.B. auf Basis von Titanphosphat, lassen sich zwar gewisse Verbesserungen erzielen, ohne jedoch zu voll befriedigenden Ergebnissen zu gelangen. Andererseits besteht wegen der damit verbundenen Energieersparnis ein dringender Bedarf an Niedrigtemperatur-Verfahren. Ferner bringen die auf der Eisen(II)-Seite betriebenen Verfahren im Vergleich zu den Verfahren, die mit praktisch eisen(II)-freien Phosphatierungslösungen arbeiten, den Vorteil, daß sie wesentlich weniger Badschlamm liefern und günstige Verbrauchswerte aufweisen.

Aufgabe der Erfindung ist es, ein Verfahren zur Erzeugung von Phosphatüberzügen auf mindestens teilweise Eisen- oder Stahloberflächen aufweisenden Metallen bereitzustellen, das im Niedrigtemperaturbereich und auf der Eisen(II)-Seite arbeitet, gleichmäßig deckende Phosphatüberzüge entstehen läßt und keinen unüblichen verfahrensmäßigen Aufwand erfordert.

Die Aufgabe wird gelöst, indem das Verfahren der eingangs genannten Art entsprechend der Erfindung derart ausgestaltet wird, daß man die Metalle mit einer Phosphatierungslösung einer Temperatur im Bereich von 30 bis 50°C in Kontakt bringt, die
Zink in Mengen von 5 bis 25 g/l
Mangan in Mengen von 1 bis 10 g/I
Eisen(II) in Mengen von 0,1 bis 13 g/I
Phosphat in Mengen von 5 bis 40 g/I
(ber. als P₂0s)
Nitrat in Mengen von 5 bis 50 g/I

sowie zusätzlich
0,5 bis 5 g/l Fluoroborat (ber. als BF₄)
0,05 bis 3 g/I Weinsäure und/oder Zitronensäure enthält, in der die Gewichtsverhältnisse Zn: P₂0sauf (0,5 bis 3) : I und Mn : Zn auf (0,04 bis 0,5) : I und das Verhältnis von Freier Säure zu Gesamtsäure auf (0,04 bis 0,2) : I eingestellt sind.

Das erfindungsgemäße Verfahren dient insbesondere der Behandlung von Eisen und Stahl mit Legierungszusätzen bis maximal etwa 5 %. Außerdem lassen sich zusammen mit Eisen und Stahl auch andere Metalle, z.B. aus Zink und Zinklegierungen, sei es in Form hieraus bestehender massiver Werkstücke oder hiermit beschichteter Werkstücke, mit Erfolg behandeln.

Die einzelnen Komponenten der Phosphatierungslösung, z.B. Zink, Mangan, Phosphat etc., werden meist, wie in der Phosphatiertechnik üblich, gemeinsam als saures Phosphatierkonzentrat vorgelöst und in dieser Form in die Phosphatierungslösung eingebracht. Die Bemessung der einzelnen Bestandteile erfolgt in der Weise, daß die geforderten Konzentrationsbereiche in der Phosphatierungslösung resultieren. Um das notwendige Verhältnis von Freier Säure zu Gesamtsäure einzustellen, müssen gegebenenfalls weitere Kationen aus der Alkali- und/oder Ammoniumgruppe mitverwendet werden.

Bevorzugte Ausführungsformen der Erfindung sehen vor, die Metalle mit einer Phosphatierungslösung in Kontakt zu bringen, die zusätzlich 0,05 bis 2 g/I Ni und/oder 0,001 bis 0,1 g/I Cu und/oder 0,5 bis 2 g/I Ca enthält. Durch den Nickelgehalt wird die Schichtbildung, insbesondere auf schwerer angreifbaren Materialien und auf Zink, unterstützt. Durch die Zugabe von Kupferionen findet eine Beschleunigung des Phosphatierprozesses statt. Mit Hilfe des Zusatzes von Kalziumionen wird der Phosphatüberzug modifizert und der - allerdings geringe - Badschlamm so konditioniert, daß er im Phosphatierungsbad noch weniger stört und sich leichter aus dem System entfernen läßt.

Die im erfindungsgemäßen Verfahren einzusetzenden Phosphatierungslösungen enthalten nicht notwendigerweise vom Start an Eisen(II)-ionen. Diese Komponente reichert sich vielmehr zwangsläufig bei der Behandlung von Eisen und Stahl im Bad an. Vorzugsweise werden die Phosphatierungslösungen derart eingesetzt, daß die Konzentration von Eisen(II)-ionen 10 g/I nicht übersteigt.

Um einen Anstieg der Konzentration darüber hinaus zu vermeiden, ist es zweckmäßig, einen Teil des durch Beizangriff in Lösung gegangenen Eisen(II)-ions zu Eisen(lll)-ionen zu oxidieren und damit in Form von schwer löslichem Eisen(III)-phosphat-Schlamm auszufällen. Bevorzugte Ausgestaltungen der Erfindung sehen vor, den überschüssigen Eisen(II)-gehalt durch Kontakt mit sauerstoffhaltigem Gas oder mit Hilfe von Chlorat in die dreiwertige Form zu überführen und als Eisen(III)-phosphat-Schlamm auszufällen. In der ersten Ausführungsform kann die Eisen(II)-Entfernung z.B. in einem separaten Belüftungsbehälter mit nachgeschaltetem Filter erfolgen.

Während des Phosphatierverfahrens, d.h. durch Überzugsausbildung, Schlammbildung und mechanischen Austrag von Phosphatierungslösung, werden Badkomponenten verbraucht. Diese müssen der Phosphatierungslösung über die Einzelkomponenten oder über Ergänzungskonzentrate, die mehrere oder alle Einzelkomponenten enthalten, wieder zugeführt werden. Besonders vorteilhaft gestaltet sich die Ergänzung, wenn man die Phosphatierungslösung hinsichtlich der Komponenten Zink-, Mangan-, Phosphat- und Nitrationen durch Zugabe von mindestens einem Konzentrat ergänzt, bei dem die Gewichtsverhältnisse von Zn : P₂0s auf (0,3 bis 0,8) : I, von Mn : Zn auf (0,01 bis 0,05) : I und von NOs : P₂0₅ auf (0,2 bis I) : I eingestellt sind. Sofern in der Phosphatierungslösung enthalten, sollten die weiteren Komponenten im Gewichtsverhältnis Ca : Zn wie (0,005 bis 0,1) : I, Ni : Zn wie (0,005 bis 0,05) : I, Cu : Zn wie (0,001 bis 0,03) : I sowie die Bestandteile (Weinsäure und/oder Zitronensäure) : P₂0₅ wie (0,05 bis 0,3) : I und BF₄: P₂0₅ wie (0,008 bis 0,04) : I ergänzt werden.

Zur Einstellung des anspruchsgemäß geforderten Verhältnisses an Freier Säure zu Gesamtsäure eignen sich vorzugsweise Mangankarbonat, Zinkoxid und/oder Zinkkarbonat, die der Phosphatierungslösung in Pulverform oder als wäßrige Aufschlemmung zugegeben werden. Zur Ermittlung der Freien bzw. der Gesamtsäure werden je 10 ml Badprobe mit n/10 NaOH gegen den ersten bzw. zweiten Umschlag der Phosphorsäure titriert, wobei als Indikator z.B. der Farbumschlag von Dimethylgelb (Freie Säure) bzw. von Phenolphthalein (Gesamtsäure) dient. Die verbrauchten ml an n/10 NaOH entsprechen der Freien Säure bzw. der Gesamtsäure in Punkten.

Es hat sich ferner als vorteilhaft erwiesen, die Metalle mit einer Phosphatierungslösung in Kontakt zu bringen, die nitritzerstörende Substanzen, z.B. Harnstoff oder Amidosulfosäure, enthält. Hierdurch wird eine autokatalytische Nitritbildung aus dem enthaltenen Nitrat unterbunden und ein "Umkippen" des Bades von der Eisenseite auf die Nitritseite ausgeschlossen.

Der Kontakt der Metalle mit der Phosphatierungslösung kann im Tauchen, Fluten oder Spritzen erfolgen. Meist erfolgt die Applikation jedoch im Tauchen, wobei Behandlungszeiten von z.B. 5 bis 15 min eingehalten werden sollten.

Die mit den erfindungsgemäßen Verfahren erzeugten Phosphatschichten besitzen - je nach spezieller Badzusammensetzung, Behandlungstemperatur, Behandlungszeit und Arbeitsgang - ein Schichtgewicht von etwa 3 bis 15 g/m².

Die Vorbehandlung der Metalle vor der eigentlichen Phosphatierung geschieht in konventioneller Weise. Beispielsweise kann eine Entfettung mittels wäßriger, alkalischer Reiniger, die zweckmäßigerweise Tensid enthalten, vorgenommen werden. Sofern vorhanden, sind Zunder oder Rost durch eine Beizbehandlung, z.B. mit Schwefelsäure oder Salzsäure, zu entfernen.

Obgleich nicht zwingend notwendig, können die Werkstücke vor der Phosphatierung zur Ausbildung feinkristalliner Phosphatüberzüge in an sich bekannter Weise, z.B. mit einem Titanphosphat enthaltenden Aktivierungsbad, vorgespült werden.

Nach der Phosphatierbehandlung wird üblicherweise mit Wasser gespült, gegebenenfalls nachbehandelt und bei Bedarf getrocknet. Zum Zweck der Verbesserung des Korrosionsschutzes kann z.B. mit Chromsäure und/oder Korrosionsschutzemulsionen nachbehandelt werden. Für den Fall, daß eine Kaltumformung beabsichtigt ist, kann eine Nachbehandlung z.B. mit einem Beseifungsbad erfolgen.

Die nach dem erfindungsgemäßen Verfahren erzeugten Phosphatüberzüge sind auf allen Gebieten, auf dem Phosphatüberzüge Verwendung finden, mit Vorteil einsetzbar. Vorzugsweise sind sie jedoch für die Vorbereitung von Metallen für die anschließende Kaltumformung geeignet.

Die Erfindung wird anhand des Beispiels beispielsweise und näher beschrieben.

### Beispiel

Stahldraht mit einem Kohlenstoffgehalt von 0,5 bis 0,9 Gew.-% wurde im Tauchen durch Behandeln mit Salzsäure von Rost und Zunder befreit und nach gründlichem Wasserspülen 6 bis 10 min bei 45_{°}C in einer Phosphatierungslösung nachstehender Zusammensetzung phosphatiert:
10,9 g/I Zn
2,1 g/I Mn
2,0 g/I Fe(II)
0,5 g/I Ca
0,5 g/I Ni
0,01 g/I Cu
0,3 g/l Na
24,0 g/I N0₃
10,6 g/I P₂0₅
1,6 g/I BF₄
1,6 g/I Weinsäure
0,5 g/I Harnstoff
Freie Säure: 4,7 Punkte
Gesamtsäure: 40,7 Punkte

Im Anschluß daran wurde wiederum mit Wasser gespült, in einer wäßrigen, heißen Borax-Lösung neutralisiert und im Ofen getrocknet. Nach diesem Arbeitsgang ergab sich ein Flächengewicht des Phosphatüberzuges von 8 bis 10 g/m². Der Phosphatüberzug war trotz des Fehlens einer aktivierenden Vorspülung mit Titanphosphat gleichmäßig deckend und feinkristallin.

Die so vorbehandelten Drähte ließen sich in bis zu 10 Zügen mit einer maximalen Querschnittsabnahme von 93,5 % einwandfrei bei nur sehr niedrigem Verschleiß der Ziehwerkzeuge umformen. Die Drahtoberfläche wies nach dem Ziehen noch eine gleichmäßige Restphosphatschicht auf und war frei von Riefen.

Während des Durchsatzes wurde in das Phosphatierbad Luft eingeblasen und damit der Eisen(11)-ionen-Gehalt unter den gegebenen Durchsatzbedingungen im Bereich von 2 bis 7 g/I gehalten. Die Ergänzung des Bades erfolgte auf Konstanz der Gesamtsäurepunkte mit einem Ergänzungskonzentrat, enthaltend
11,4 Gew.-% Zn
0,26 Gew.-% Mn
0,13 Gew.-% Ca
0,11 Gew.-% Ni
0,025 Gew.% Cu
22,9 Gew.-% P₂0₅
10,3 Gew.-% NO₃
2,6 Gew.-%Weinsäure
0,38 Gew.-% BF₄
0,26 Gew.-% Harnstoff

Entsprechend der Verfahrensführung auf der Eisenseite bildete sich nur wenig Badschlamm. Der Verbrauch an Ergänzungskonzentrat betrug etwa 20 g/m² Metalloberfläche und war damit sehr niedrig.

## Patentansprüche

I. Verfahren zur Erzeugung von Phosphatüberzügen auf mindestens teilweise Eisen oder Stahloberflächen aufweisenden Metallen mittels wäßriger Phosphatierungslösungen, die Zink-, Mangan-, P0₄-, Nitrat- und - in eingearbeitetem Zustand - Eisen(II)-ionen enthalten, dadurch gekennzeichnet, daß man die Metalle mit einer Phosphatierungslösung einer Temperatur im Bereich von 30 bis 50_{°}C in Kontakt bringt, die
Zink in Mengen von 5 bis 25 g/l
Mangan in Mengen von 1 bis 10 g/I
Eisen(ll) in Mengen von 0,1 bis 13 g/I
Phosphat in Mengen von 5 bis 40 g/I
( ber. als P₂O₅)
Nitrat in Mengen von 5 bis 50 g/I
sowie zusätzlich
0,5 bis 5 g/I Fluoroborat (ber. als BF₄)
0,05 bis 3 g/I Weinsäure und/oder Zitronensäure
enthält, in der die Gewichtsverhältnisse Zn : P₂0₅ auf (0,5 bis 3) : I und Mn : Zn auf (0,04 bis 0,5) : I und das Verhältnis von Freier Säure zu Gesamtsäure auf (0,04 bis 0,2) : l eingestellt sind.

## Patentansprüche

2. Verfahren nach Anspruch I, dadurch gekennzeichnet, daß man die Metalle mit einer Phosphatierungslösung in Kontakt bringt, die zusätzlich 0,05 bis 2 g/I Ni und/oder 0,001 bis 0,1 g/I Cu und/oder 0,5 bis 2 g/I Ca enthält.

3. Verfahren nach Anspruch I oder 2, dadurch gekennzeichnet, daß man die Metalle mit einer Phosphatierungslösung in Kontakt bringt, deren Konzentration an Fe(II) auf maximal 10 g/I eingestellt ist.

4. Verfahren nach Anspruch I, 2 oder 3, dadurch gekennzeichnet, daß man die Metalle mit einer Phosphatierungslösung in Kontakt bringt, deren überschüssiger Eisen(II)-Gehalt durch Kontakt mit sauerstoffhaltigem Gas in die dreiwertige Form übergeführt und als Eisen(III)-phosphat-Schlamm ausgefällt wird.

5. Verfahren nach Anspruch I, 2 oder 3, dadurch gekennzeichnet, man die Metalle mit einer Phosphatierungslösung in Kontakt bringt, deren überschüssiger Eisen(II)-Gehalt mit Hilfe von Chlorat in die dreiwertige Form übergeführt und als Eisen(III)-phosphat-Schlamm ausgefällt wird.

6. Verfahren nach einem oder mehreren der Ansprüche I bis 5, dadurch gekennzeichnet, daß man die Phosphatierungslösung hinsichtlich der Komponenten Zink-, Mangan-, Phosphat- und Nitrationen durch Zugabe von mindestens einem Konzentrat ergänzt, bei dem die Gewichtsverhältnisse von Zn : P₂0₅ auf (0,3 bis 0,8) : I, von Mn : Zn auf (0,01 bis 0,05) : 1 und von NO₃: P₂0s auf (0,2 bis I) : 1 eingestellt sind.

7. Verfahren nach einem oder mehreren der Ansprüche I bis 6, dadurch gekennzeichnet, daß man die Phosphatierungslösung hinsichtlich der Komponenten Ni, Cu, Ca, Weinsäure und/oder Zitronensäure sowie Fluoroborat im Gewichtsverhältnis Ca : Zn wie (0,005 bis 0,1) : I, Ni : Zn wie (0,005 bis 0,05) : I, Cu : Zn wie (0,001 bis 0,03) : I sowie die Bestandteile (Weinsäure und/oder Zitronensäure) : P₂0₅ wie (0,05 bis 0,3) : I und BF₄ : P₂0₅ wie (0,008 bis 0,04) : l ergänzt werden.

8. Verfahren nach einem oder mehreren der Ansprüche l bis 7, dadurch gekennzeichnet, daß man die Metalle mit einer Phosphatierungslösung in Kontakt bringt, deren Freie Säure durch Zugabe von Mangankarbonat, Zinkoxid und/oder Zinkkarbonat eingestellt ist.

9. Verfahren nach einem oder mehreren der Ansprüche I bis 8, dadurch gekennzeichnet, daß man die Metalle mit einer Phosphatierungslösung in Kontakt bringt, die nitrit-zerstörende Substanzen, z.B. Harnstoff oder Amidosulfosäure, enthält.

10. Anwendung des Verfahrens nach einem oder mehreren der Ansprüche l bis 9 auf die Vorbereitung von Metallen für die anschließende Kaltumformung.

## Claims

1. A process of producing phosphate coatings on metals having surfaces which consist at least in part of iron or steel by a treatment with aqueous phosphatizing solutions, which contain zinc ions, manganese ions, P0₄ ions, nitrate ions and - if being in working condition - iron II ions, characterized in that the metals are contacted with a phosphatizing solution which is at a temperature in the range from 30 to 50_{°}C and contains
zinc in amounts of 5 to 25 g/I
manganese in amounts of 1 to 10 g/l
iron II in amounts of 0,1 to 13 g/I
phosphate in amounts of 5 to 40 g/I (calculated as P₂0s)
nitrate in amounts of 5 to 50 g/I
and which also contains
0.5 to 5 g/I fluoroborate (calculated as BF₄)
0.05 to 3 g/I tartaric acid or citric acid
and which has been adjusted to weight ratios of Zn : P₂O₅ = (0.5 to 3) : 1 and of
Mn : Zn = (0.04 to 0.5) : 1 and to a ratio of free acid to total acid of (0.04 to 0.2) : 1.

2. A process according to claim 1, characterized in that the metals are contacted with a phosphatizing solution which also contains 0.05 to 2 g/I Ni and/or 0.001 to 0.1 g/I Cu and/or 0.5 to 2 g/I Ca.

3. A process according to claim 1 or 2, characterized in that the metals are contacted with a phosphatizing solution which has been adjusted to an Fe (II) concentration not in excess of 10 g/I.

4. A process according to claim 1, 2 or 3, characterized in that the metals are contacted with a phosphatizing solution in which surplus iron (II) is reacted with an oxygen containing gas to Fe (III) and precipitated as iron (III) phosphate sludge.

5. A process according to claim 1, 2 or 3, characterized in that the metals are contacted with a phosphatizing solution in which surplus iron (II) is reacted with chlorate to form iron (III) and precipitated as iron (III) phosphate sludge.

6. A process according to any of claims 1 to 5, characterized in that the phosphatizing solution is replenished as regards zinc ions, manganese ions, phosphate ions and nitrate ions by addition of at least one concentrate which has been adjusted to weight ratios of Zn : P₂O₅ = (0.3 to 0.8) : 1, of Mn : Zn ₌ (0.01 to 0.05) : 1 and of NO₃: P₂0₅ = (0.2 to 1) : 1.

7. A process according to any of claims 1 to 6, characterized in that the phosphatizing solution is replenished as regards Ni, Cu, Ca, tartaric acid and/or citric acid as well as fluoborate according to weight ratios of Ca : Zn = (0.005 to 0.1) : 1, of Ni : Zn = (0.005 to 0.05) : 1, of Cu : Zn = (0.001 to 0.03) : 1, of (tartaric acid and/or citric acid) : P₂0₅ = (0.05 to 0.3) : 1 and of BF₄ : P₂O₅= (0.008 to 0.04) : 1.

8. A process according to any of claims 1 to 7, characterized in that the metals are contacted with a phosphatizing solution in which the free acid content has been adjusted by an addition of manganese carbonate, zinc oxide and/or zinc carbonate.

9. A process according to any of claims 1 to 8, characterized in that the metals are contacted with a phosphatizing solution which contains nitrite-destroying substances, such as urea or sulfaminic acid.

10. The use of the process according to any of claims 1 to 9 to preparing metals for a subsequent cold working.

## Revendications

1. Procédé de production de revêtements de phosphate sur des métaux comportant, au moins partiellement, des surfaces en fer ou en acier, au moyen de solutions aqueuses de phosphatation qui contiennent des ions zinc, des ions manganèse, des ions P0₄, des ions nitrate et, une fois qu'elles ont été mises en oeuvre, des ions fer (II), caractérisé en ce qu'il consiste à mettre les métaux en contact avec une solution de phosphatation ayant une température comprise entre 30 et 50_{°}C et contenant: du zinc en des quantités de 5 à 25 g/I

du manganèse en des quantités de 1 à 10 g/l du fer (II) en des quantités de 0,1 à 13 g/I du phosphate en des quantités de 5 à 40 g/I (exprimé en P₂0₅)
du nitrate en des quantités de 5 à 50 g/I
ainsi qu'en outre
de 0,5 à 5 g/l de fluoborate (exprimé en BF₄)
de 0,05 à 3 g/I d'acide tartrique et/ou d'acide citrique,
dans laquelle le rapport pondéral Zn : P₂0₅ est réglé à (0,5 à 3) : 1, le rapport pondéral Mn : Zn à (0,04 à 0,5) : 1 et le rapport de l'acide libre à l'acide total à (0,04 à 0,2) : 1.

2. Procédé selon la revendication 1, caractérisé en ce qu'il consiste à mettre les métaux en contact avec une solution de phosphatation qui contient, en outre, de 0,05 à 2 g/I de Ni et/ou de 0,001 à 0,1 g/I de Cu et/ou de 0,5 à 2 g/I de Ca.

3. Procédé suivant la revendication 1 ou 2, caractérisé en ce qu'il consiste à mettre les métaux en contact avec une solution de phosphatation, dont la concentration en Fe (II) est réglée au, maximum à 10 g/I.

4. Procédé suivant la revendication 1, 2 ou 3, caractérisé en ce qu'il consiste à mettre les métaux en contact avec une solution de phosphatation, dont la teneur en fer (II) en excès est transformée en la forme trivalente par contact avec un gaz oxygéné et est précipitée sous la forme d'une boue de phosphate de fer (III) .

5. Procédé suivant la revendication 1, 2 ou 3, caractérisé en ce qu'il consiste à mettre les métaux en contact avec une solution de phosphatation, dont la teneur en Fer (11) en excès est transformée en la forme trivalente à l'aide de chlorate et est précipitée sous la forme d'une boue de phosphate de fer (III).

6. Procédé suivant l'une ou plusieurs des revendications 1 à 5, caractérisé en ce qu'il consiste à ré- enrichir la solution de phosphatation en les constituants que sont les ions zinc, les ions manganèse, les ions phosphate et les ions nitrate, par addition d'au moins un produit concentré dans lequel le rapport pondéral de Zn : P₂0₅ est réglé à (0,3 à 0,8) : 1, le rapport pondéral de Mn : Zn à (0,01 à 0,05) : 1, et le rapport pondéral de NO₃: P₂0₅ à (0,2 a 1 ) : 1.

7. Procédé suivant l'une ou plusieurs de revendications 1 à 6, caractérisé en ce qu'il consiste à ré- enrichir la solution de phosphatation en les constituants Ni, Cu, Ca, acide tartrique et/ou acide citrique, ainsi qu'en fluoborate, au rapport pondéral Ca : Zn de (0,005 à 0,1): 1, Ni : Zn de (0,005 à 0,05) : 1, Cu : Zn de (0,001 à 0,03) : 1, ainsi que les constituants (acide tartrique et/ou acide citrique) : P₂0₅ de (0,05 à 0,3) : 1, et BF₄ : P₂0₅ de (0,008 à 0,04) : 1.

8. Procédé selon l'une ou plusieurs des revendications 1 à 7, caractérisé en ce qu'il consiste à mettre les métaux en contact avec une solution de phosphatation, dont l'acide libre est réglé par addition de carbonate de manganèse, d'oxyde de zinc et/ou de carbonate de zinc.

9. Procédé selon l'une ou plusieurs des revendications 1 à 8, caractérisé en ce qu'il consiste à mettre les métaux en contact avec une solution de phosphatation qui contient des substances détruisant les nitrites, par exemple de l'urée ou de l'acide ami- do-sulfonique.

10. Utilisation du procédé selon une ou plusieurs des revendications 1 à 9 pour la préparation de métaux, en vue de leur post-formage à froid.
